# EUROPÄISCHE PATENTSCHRIFT

(11) **EP 0 159 493 B1**
(45) Veröffentlichungstag und Bekanntmachung des Hinweises auf die Patenterteilung: **08.11.1989**
(21) Anmeldenummer: 85102318.4
(22) Anmeldetag: 01.03.1985
(51) Int. Cl.: G03C 1/87

(54) **Beschichtetes fotografisches Trägermaterial**
Coated photographic support material
Matériel de support photographique revêtu

(30) Priorität: 21.04.1984 DE 3415215
(43) Veröffentlichungstag der Anmeldung: 30.10.1985
(73) Patentinhaber: Felix Schoeller jr Foto- und Spezialpapiere GmbH & Co. KG, 49086 Osnabrück (DE)
(72) Erfinder: Anthonsen, Reiner, D-4550 Bramsche (DE); Kertész, Ferenc, D-4516 Bissendorf 1 (DE); Trentmann, Heinz, D-4500 Osnabrück (DE); Sack, Wieland, Dr. Dipl.-Phys., D-4516 Bissendorf (DE)
(74) Vertreter: Rücker, Wolfgang

(56) Entgegenhaltungen:
- GB-A- 2 078 235

## Beschreibung

Die Erfindung betrifft ein fotografisches Trägermaterial, das zumindest einseitig einen Überzug enthält, dessen Binderkomponente überwiegend aus ungesättigten Verbindungen hergestellt ist und der mittels energieliefernder Strahlung ausgehärtet ist. Insbesondere betrifft sie ein Trägermaterial für fotografische Schichten, das sowohl für trockene als auch für nasse Entwicklungsverfahren vorteilhaft verwendbar ist.

Es ist eine Vielzahl von Trägermaterialien für fotografische Schichten bekannt. Zu den verbreitetsten Trägern gehören Filmmaterialien und Papiere. Papiere sind in der Regel zusätzlich beschichtet. Insbesondere mit Kunstharzschichten überzogene wasserfeste Papiere haben eine breite Anwendung als Träger für fotografische Schichten gefunden. Aber auch mit speziellen Schichten überzogene Kunstharzfilme und Laminate sind bekannt. Die weiteste Verbreitung fanden beidseitig mit Polyolefinharz überzogene Papiere und mit pigmentierten Schichten überzogene Filmmaterialien (DAS 14 47 815, US 38 33 380, US 36 30 742, US 39 28 037).

In neuerer Zeit wurden in DOS 30 22 451 und DOS 30 22 709 besonders fortschrittliche Papierträger beschrieben, die aus Basispapier mit mindestens einem in situ mit Hilfe einer Elektronenstrahlenhärtung hergestellten Überzug bestehen. Die Vorteile eines mit Elektronenstrahlen gehärteten Überzugs sind seine Kratzfestigkeit, das hohe Pigmentaufnahmevermögen und die im Vergleich zu Polyolefinüberzügen höhere Glätte der Oberfläche.

Kunstharzüberzüge sind nicht nur gegen Wasser, sondern auch gegen saure und alkalische fotografi-' sche Prozeßlösungen beständig und verhindern dadurch ein Eindringen dieser Lösungen in eventuell darunter liegende Papiertäger. Infolgedessen ist bei Papier oder Vliesbasis der zeitraubende Waschvorgang entscheidend verkürzt. Die verbreiteten aus Polyolefin bestehenden Kunstharzüberzüge sind jedoch im allgemeinen weniger stabil gegen Einwirkung von Wärme, weil das Überzugsmaterial thermoplastisch ist.

Alle Harzüberzüge, seien sie auf Papier oder auf Film, können Pigmente, Farbstoffe, optische Aufheller, Bildstabilisatoren, Antioxidantien oder andere Zusatzstoffe enthalten, soweit dies im Hinblick auf die angestrebten Eigenschaften eines aufliegenden fotografischen Bildes wünschenswert oder notwendig ist. Von den möglichen Zusätzen haben Pigmente und Farbstoffe die größte Bedeutung für den visuellen Eindruck eines auf dem Überzug befindlichen fotografischen Bildes. Sie bestimmen bei Farbbildern den Farbcharakter und sind entscheidend für die Bildschärfe der fotografischen Abbildungen.

Die fotografischen Schichten werden nach geeigneter Vorbehandlung der Harzoberfläche entweder direkt oder nach vorheriger Aufbringung einer Haftung vermittelnden Zwischenschicht auf die Oberfläche der Harzschicht gebracht. Bei diesen fotografischen Schichten handelt es sich vorzugsweise um solche Schichten, die unter dem Begriff der Silbersalzfotografie bekannt sind und entweder zur Erzeugung von Schwarzweiß- oder von Farbbildern dienen. Der Begriff der Silbersalzfotografie umfaßt nicht nur fotografische Schichten, die anorganische Silbersalze enthalten und überwiegend naß mit sogenannten Entwicklerlösungen oder Pasten entwickelt werden, sondern auch fotografische Schichten, die organische Silberverbindungen enthalten und überwiegend trocken, z.B. durch Wärmeeinwirkung, entwickelt werden.

Gemäß DOS 30 22 451 oder DOS 30 22 709 mit Elektronenstrahlen gehärtete Harzüberzüge werden hergestellt, indem eine fließfähige Mischung auf die Oberfläche eines Papieres oder anderen Basisträgers aufgetragen, dort gleichmäßig verteilt und anschließend unter Schutzgas oder sonstiger Abdekkung mit energiereichen Elektronenstrahlen verfestigt wird. Die Mischungen enthalten als entscheidenden Bestandteil zumindest eine Substanz mit äthylenisch ungesättigten Doppelbindungen, die die Fähigkeit zur polymerisierenden Reaktion miteinander haben, wenn diese durch Bestrahlung initiiert wird.

Geeignete Stoffe mit äthylenisch ungesättigten Doppelbindungen sind alle Vinyl- oder Vinylidenverbindungen. Vorzugsweise soll die Mischung zumindest einen Stoff enthalten, der zwei oder mehr Doppelbindungen enthält. Daneben können in begrenztem Umfang aber auch nicht reagierende Stoffe ohne Doppelbindungen in einer Mischung enthalten sein.

Als reaktionsfähige Komponenten werden vor allem solche Stoffe benutzt, die Acrylat- oder Methacrylatgruppen enthalten. Aber auch Ester von Maleinsäure, Fumarsäure, Mesaconsäure, Citraconsäure oder Itaconsäure, andere Derivate dieser Säuren, Allylverbindungen sowie lineare und cyclische Diene bzw. Triene eignen sich als reaktive Mischungskomponenten. Bevorzugt sind solche Ester der genannten Säuren, die sich von mehrwertigen Alkoholen ableiten. Beispiele sind Hexandioldiacrylat, Trimethylolpropantriacrylat, Polyesteracrylate, Polyurethanacrylate, Polyätheracrylate, Polyepoxidacrylate, Alkydharzacrylate bzw. die den genannten Acrylaten entsprechenden Methacrylate. Die Fließeigenschaften härtbarer Mischungen werden eingestellt, indem Bestandteile von höherem Molekulargewicht mit niedermolekularen Stoffen gemischt werden. Die Härte und Flexibilität der gehärteten Schichten wird bestimmt durch das im Ausgangsmaterial vorhandene Verhältnis von Doppelbindungen zur Molekülgröße und kann in weitem Rahmen durch Mischung verschiedener Stoffe miteinander variiert werden.

Die mit Elektronenstrahlen gehärteten Schichten haben nun zwar im Vergleich zu Polyolefinschichten viele Vorteile, sind aber bislang auch noch mit Nachteilen behaftet. So gelang es trotz der großen Variationsbreite in der Zusammensetzung strahlengehärteter Schichten nicht, eine Schicht zu erzeugen, die in allen fotografischen Prozeßlösungen ein gleichermaßen gutes Verhalten zeigt. Vielmehr wurde festgestellt, daß die mit Elektronenstrahlen gehärteten Schichten sich gegenüber verschiedenen Prozeßlösungen unterschiedlich verhalten. Es gibt handelsübliche Colorentwicklerpräparate, die in Verbindung mit einer nachfolgenden Sauerstoffeinwirkung zu einer gelblichen Verfärbung der Oberfläche der strahlengehärteten Schicht führen. Diese Verfärbung ist zwar gering, aber deutlich sichtbar und kann weder durch das Stoppbad oder Fixierbad noch durch gründliches Waschen verhindert werden. Sie tritt vor allem bei Anwendung solcher fotografischen Entwicklerlösungen auf, die ein aromatisches Aminderivat enthalten (z.B. Derivate von Phenylendiamin, Toluidin u.a.). Die Verwendung von Papieren oder Filmen mit strahlengehärteten Überzügen ist infolgedessen bislang beschränkt auf solche Prozesse, in denen andere Chemikalien zur Bildentwicklung benutzt werden, wie z.B. Hydrochinon, oder in denen das Bild trocken entwickelt wird.

Die beschriebene Verfärbung der Oberfläche wurde zunächst an Überzügen beobachtet, die aus Acrylsäureestern hergestellt waren. Aber auch die Verwendung von Methacrylsäureestern oder Allylverbindungen anstelle der meist gebrauchten Acrylsäureester befriedigte nicht. Alle Schichten färbten sich nach Behandlung mit bestimmten handelsüblichen Entwicklerlösungen, die aromatische Aminderivate enthielten, deutlich an. Die gemessene Veränderung der Densität lag überwiegend zwischen 0,03 und 0,1, aber auch stärkere Veränderungen kamen vor.

Aufgabe der vorliegenden Erfindung ist es demzufolge, ein mit zumindest einer strahlengehärteten Schicht überzogenes fotografisches Trägermaterial zu schaffen, das den beschriebenen Nachteil nicht hat und nicht nur bei Erzeugung thermisch entwickelter Bilder eine hohe Widerstandskraft zeigt, sondern auch nach Behandlung mit fotografischen Entwicklerlösungen oder -pasten beliebiger Art keine sichtbare Tendenz zur Gelbfärbung zeigt. Dabei wird als nicht mehr sichtbare Tendenz zur Gelbfärbung bezeichnet, wenn die Bestimmung der optischen Dichte nach DIN 4512, mit Gelbfilter über weißem Untergrund gemessen, Veränderungen ausweist, die kleiner sind als 0,03. Die Messung wird zunächst an den frisch gehärteten Überzügen durchgeführt und dann nach Bäderbehandlung und vier Tagen Lufteinwirkung wiederholt. Die Differenz dieser beiden Meßwerte kennzeichnet die Verfärbung.

Gelöst wird diese Aufgabe dadurch, daß die Überzugsmasse vor der Härtung zumindest eine ungesättigte monomere, oligomere oder polymere hydroxifunktionelle Substanz enthält und die molale Konzentration der Hydroxigruppen im Überzug gleich oder größer als 2 ist.

Weitere Merkmale der Erfindung sind in den beigeschlossenen Ansprüchen erläutert.

Die gemäß der Erfindung in bezug auf die Entwickleranfärbung bevorzugten Positionen der OH-Gruppe sind eine ß- oder y-Stellung zur Ester- bzw. Äthergruppe. Dementsprechend erwies sich Allylalkohol ebenso als unwirksam wie Allylalkohol/Styrol-Copolymer oder Vinylalkohol-Copolymer.

Wirksame und geeignete Substanzen sind beispielsweise Hydroxiethylacrylat, Hydroxipropylacrylate, Glycerindiacrylat, Trimethylolpropandiacrylat, Pentaerythritoltriacrylat, Pentaerythritoldiacrylat, unvollständig veresterte Zuckeracrylate sowie Polyesteracrylate, Polyetheracrylate, Epoxidharzacrylate oder Polyurethanacrylate jeweils mit freien OH-Gruppen sowie die den hier genannten Acrylaten entsprechenden Methacrylate.

Geeignete Substanzen sind ferner OH-enthaltende Allyläther mehrwertiger Alkohole wie z.B. Pentaerythritoltriallyläther, Glycerindiallyläther und andere Stoffe ähnlicher Struktur. Auch bei Allyläthern ist eine OH-Molalität von größer als 2 erforderlich, um Schichten zu erhalten, die mit Colorentwickler keine sichtbare Anfärbung geben.

Nachdem die Einführung von OH-haltigen Verbindungen in Form von Polyvinylalkoholcopolymer, Allylalkoholcopolymer oder Clycerindiacetat zu einer verstärkten Anfärbung geführt hatte, und nachdem auch Allylalkohol als Mischungskomponente nicht geeignet war, irgendeinen positiven Effekt zu zeigen, war es überraschend, daß andere ungesättigte Hydroxiverbindungen die Entwickleranfärbung unterdrücken können. Ganz besonders überraschend war es, daß einfach ungesättigte Hydroxiverbindungen wie Hydroxipropylacrylat, Hydroxibutylacrylat, Hydroxiethylmethacrylat, Hydroxiethylallylether oder Glykolsäureallylester zu den Verbindungen gehören, die anders als Allylalkohol im Sinne der Erfindung brauchbar sind. Im Falle einer Mitverwendung von solchen einfach ungesättigten hydroxifunktionellen Acrylaten, Methacrylaten, Allylestern oder Allylethem ist lediglich zu beachten, daß durch Mitverwendung einer entsprechenden Menge einer mindestens 3fach ungesättigten Verbindung (z.B. Trimethylolpropantriacrylat o.a.) klebfreie Überzüge erhalten werden, weil sonst der weichmachende Effekt einfach ungesättigter Verbindungen zu sehr in den Vordergrund rückt.

Im Rahmen der Erfindung ist es unerheblich, ob die mit Elektronenstrahlen gehärteten Schichten noch weitere Zusätze enthalten, wie sie in derartigen fotografischen Trägern gebräuchlich sind. Dazu gehören insbesondere Pigmente jeder Art sowie Pigmentdispergierhilfen, Farbstoffe und andere die Bildqualität günstig beeinflussende Stoffe, die dem Fachmann bekannt und z.B. in DOS 30 22 451 beschrieben sind.

Die erfindungsgemäßen Überzugsschichten können sich auf Papier, vorbeschichtetem Papier, Film oder verschiedenartigen Laminaten befinden. Sie können in beliebiger Weise gemäß einem der bekannten Verfahren hergestellt werden und verschiedene Oberflächenstrukturen haben, die von glänzend bis stark matt reichen. Das schließt solche symmetrischen Oberflächenstrukturen ein, wie sie in DP 25 15 261 beschrieben sind. Ein besonders geeignetes Verfahren zur Herstellung der erfindungsgemäßen Überzüge ist in DOS 30 22 709 beschrieben.

Falls Papier, beschichtetes Papier oder Vlies als Träger für einen erfindungsgemäßen Überzug benutzt wird, muß in der Regel auch die Gegenseite wasserfest überzogen sein. Dies kann ebenfalls mit einer erfindungsgemäßen Mischung geschehen. Die Gegenseite kann aber auch einen Polyolefinüberzug oder einen anderen wasserfesten Überzug erhalten. Auch mehrere gleichartige oder verschiedenartige Überzüge können übereinandergelegt werden.

Ein mit einem oder mehreren Überzügen gemäß der Erfindung versehener fotografischer Träger kann in bekannter Weise und nach üblicher Vorbehandlung mit fotografischen Schichten überzogen werden und eignet sich sowohl für die Verarbeitung in allen handelsüblichen fotografischen Prozeßlösungen, ohne daß eine störende Verfärbung in Erscheinung tritt, als auch für thermische oder andere trockene Entwicklungsverfahren.

Die auf einem beliebigen Trägermaterial angeordneten härtbaren Überzüge werden zwar vorzugsweise mittels Elektronenstrahlen ausgehärtet. Dies ist jedoch kein beschränkendes Element der Erfindung. Vielmehr können die Überzüge mit jeder Art Strahlung gehärtet werden, die genügend Energie zur Auslösung der der Härtung zugrunde liegenden Polymerisationsreaktion zur Verfügung stellt. Demzufolge eignen sich Röntgenstrahlen oder y-Strahlen ebenso wie UV-Licht oder sichtbares Licht, wobei Licht in der Regel den Zusatz spezieller Initiatoren erfordert.

Kennzeichnendes Element der Erfindung ist allein die Anwesenheit einer ausreichenden Menge mindestens einer hydroxifunktionellen ungesättigten Verbindung, beispielsweise eines hydroxifunktionellen Esters einer ungesättigten Säure oder eines hydroxifunktionellen Allyläthers oder Allylesters in einer durch Strahlung härtbaren Schicht.

Die nachfolgenden Beispiele dienen der Erläuterung der Erfindung. Dabei ist Beispiel 1 als Vergleichsbeispiel zu sehen, das die Vielzahl der möglichen Substanzen für strahlengehärtete Schichten aufzeigt, die alle eine mehr oder minder starke Anfärbung der Schicht nach Einwirkung von Colorentwickler zeigen. Demgegenüber zeigen die Beispiele 2, 3 und 4 den Effekt erfindungsgemäßer Mischungen, wobei jeweils mit den Versuchen 2d, e, I und 3c und d weitere Vergleiche eingebaut sind, bei denen die Grenze der OH-Molalität von 2 unterschritten wird. Dies verdeutlicht in besonderer Weise die Bedeutung dieses Grenzwertes für die vorliegende Erfindung.

Den Prüfdaten in den Tabellen 1 bis 4 liegen Verfärbungen zugrunde, die mit handelsüblichem Colorentwickler der Firma Kodak erhalten wurden. Andere Entwickler ergaben andere Werte für die Verfärbung, zeigten aber die gleiche Tendenz und bestätigten, daß die OH-Molalität von zwei nicht unterschritten werden sollte.

Ein geringer Einfluß der zur Aushärtung verwendeten Energiedosis wurde ebenfalls festgestellt. Aber auch dadurch wird die grundsätzliche Tendenz nicht verändert und der Grenzwert von 2 ist bei Dosisleistungen von 50 oder 60 J/g ebenso gültig wie bei 40 J/g. Natürlich muß der Überzug optimal gehärtet sein.

### Beispiel 1 (Vergleichsbeispiele)

Verschiedene Muster eines beidseitig mit Polyäthylen beschichteten Papieres wurden einseitig mit je ca. 20 g/m² einer bekannten strahlenhärtbaren Substanz bzw. Mischung entsprechend Tabelle 1 überzogen. Der härtbare Überzug wurde jeweils anschließend unter Stickstoff mittels Elektronenstrahlen mit einer Energiedosis von 40 J/g ausgehärtet.

Anschließend wurden die gehärteten Überzüge mit handelsüblichem fotografischem Entwickler für Colorpapier behandelt, gewaschen und die Proben vier Tage bei Zimmertemperatur unter Luftzutritt gelagert. Die sich dabei einstellende Verfärbung der Schicht wurde nach DIN 4512 als Veränderung der optischen Dichte bestimmt und ist in der letzten Spalte der Tabelle aufgeführt.

Die Tabelle 1 umfaßt alle bislang in Beispielen beschriebenen oder in der Praxis benutzten härtbaren Substanzen sowie beispielhaft eine Auswahl weiterer Stoffe aus der Vielzahl untersuchter Substanzen. Die Prüfergebnisse zeigen, daß alle nach Aushärtung die Eigenschaft haben, mit handelsüblichem Colorentwickler sichtbar anzufärben, wobei Methacrylate sich schlechter verhalten als entsprechende Acrylate oder Allylverbindungen. Ein anderer eindeutiger Trend ist diesen Vergleichsbeispielen nach dem Stand der Technik nicht zu entnehmen.

Nicht in die Tabelle 1 aufgenommen wurden Versuche mit Zusätzen von Alkylacrylaten, Alkylmethacrylaten sowie Glycidylverbindungen wie z.B. Allylglycidylether u.a. Diese Verbindungen zeigten in Vergleichsversuchen immer verstärkte Entwickleranfärbung, die sowohl proportional zur Länge der Alkylgruppe als auch proportional zur eingesetzten Menge zunimmt.

### Beispiel 2

Wie im Beispiel 1 wurden Muster eines mit Polyäthylen beschichteten Papieres einseitig mit jeweils ca. 20 g/m² von strahlenhärtbaren Mischungen überzogen, die als kennzeichnenden Bestandteil Pentaerythritoltriacrylat enthielten. Die Überzüge wurden wie im Beispiel 1 gehärtet und anschließend der dort beschriebenen Anfärbungsprüfung mit Colorentwicklerlösung unterzogen. Die relevanten Daten sind in Tabelle 2 zusammengestellt.

### Beispiel 3

Wie im Beispiel 1 wurden Muster eines mit Polyethylen beschichteten Papieres einseitig mit jeweils 20 g/m² von strahlenhärtbaren Mischungen überzogen, die als kennzeichnenden Bestandteil Hydroxiethylacrylat enthielten. Die Überzüge wurden wie im Beispiel 1 gehärtet und anschließend der dort beschriebenen Anfärbungsprüfung mit Colorentwicklerlösung unterzogen. Die relevanten Daten sind in Tabelle 3 zusammengestellt.

### Beispiel 4

Wie im Beispiel 1 wurden Muster eines mit Polyethylen beschichteten Papieres einseitig mit jeweils 20 g/m² von strahlenhärtbaren Mischungen überzogen, die verschiedene Hydroxiverbindungen neben anderen härtbaren Komponenten enthielten. Die Überzüge wurden wie im Beispiel 1 gehärtet und anschließend der dort beschriebenen Anfärbungsprüfung mit Colorentwicklerlösung unterzogen. Die Daten sind in Tabelle 4 zusammengestellt.

## Patentansprüche

1. Fotografisches Trägermaterial, das zumindest einseitig einen Überzug enthält, dessen Binderkomponente überwiegend aus ungesättigten Verbindungen hergestellt ist und der mittels energieliefernder Strahlung ausgehärtet worden ist, dadurch gekennzeichnet, daß die Überzugsmasse vor der Härtung zumindest eine ungesättigte monomere, oligomere oder polymere hydroxifunktionelle Substanz enthält und die molale Konzentration der Hydroxigruppen im Überzug gleich oder größer als 2 ist.

2. Fotografisches Trägermaterial gemäß Anspruch 1, dadurch gekennzeichnet, daß die hydroxifunktionelle Substanz zumindest eine Hydroxigruppe enthält, die sich an einem C-Atom in ß- oder y-Stellung zu einer Ester- oder Ethergruppe befindet.

3. Fotografisches Trägermaterial gemäß Anspruch 1, dadurch gekennzeichnet, daß die hydroxifunktionelle Substanz ein Hydroxialkylester einer ungesättigten Säure oder ein Allylester einer Hydroxisäure oder ein Hydroxialkylallylether mit jeweils mindestens einer C = C-Doppelbindung ist.

4. Fotografisches Trägermaterial gemäß Anspruch 3, dadurch gekennzeichnet, daß die hydroxifunktionelle Substanz ein Ester der Acrylsäure oder der Methacrylsäure eines zwei- oder mehrwertigen Alkohols ist.

5. Fotografisches Trägermaterial gemäß Anspruch 3, dadurch gekennzeichnet, daß die hydroxifunktionelle Substanz ein Allylether eines zwei- oder mehrwertigen Alkohols ist.

6. Fotografisches Trägermaterial gemäß Anspruch 3, dadurch gekennzeichnet, daß die hydroxifunktionelle Verbindung ein Allylester einer Hydroxisäure ist.

7. Fotografisches Trägermaterial gemäß Anspruch 1, dadurch gekennzeichnet, daß die molale Konzentration der Hydroxigruppen im Überzug gleich oder größer als 2,5 ist und die hydroxifunktionelle Substanz ein Ester oder Ether ist.

8. Fotografisches Trägermaterial gemäß Anspruch 7, dadurch gekennzeichnet, daß die Hydroxigruppe sich an einem C-Atom in ß- oder y-Stellung zur Ester- oder Ethergruppe befindet.

9. Fotografisches Trägermaterial gemäß Anspruch 1 oder 7, dadurch gekennzeichnet, daß die hydroxifunktionelle Substanz ein Derivat eines Glykols ist.

10. Fotografisches Trägermaterial gemäß Anspruch 1 oder 7, dadurch gekennzeichnet, daß die hydroxifunktionelle Substanz ein Derivat des Glycerins ist.

11. Fotografisches Trägermaterial gemäß Anspruch 1 oder 7, dadurch gekennzeichnet, daß die hydroxifunktionelle Substanz ein Derivat des Sorbitols oder des Pentaerythritols ist.

12. Fotografisches Trägermaterial gemäß Anspruch 2 oder 8, dadurch gekennzeichnet, daß hydroxifunktionelle Substanz eine zwei- oder mehrfach ungesättigte Substanz ist.

13. Fotografisches Trägermaterial gemäß Anspruch 2 oder 8, dadurch gekennzeichnet, daß die hydroxifunktionelle Substanz eine einfach ungesättigte Verbindung ist und gleichzeitig mindestens eine drei- oder mehrfach ungesättigte Verbindung in der Überzugsmasse enthalten ist.

14. Fotografisches Trägermaterial gemäß Anspruch 2 oder 8, dadurch gekennzeichnet, daß die hydroxifunktionelle Substanz eine Mischung von einfach und mehrfach ungesättigten Verbindungen ist.

15. Fotografisches Trägermaterial gemäß Anspruch 1 oder 7, dadurch gekennzeichnet, daß die Überzugsmasse Weißpigment und gegebenenfalls Farbstoff und/oder Farbpigment enthält.

16. Fotografisches Trägermaterial gemäß Anspruch 1 oder 7, dadurch gekennzeichnet, daß die Überzugsmasse Weißpigment und gegebenenfalls Farbstoff und/oder Farbpigment sowie optischen Aufheller enthält.

## Claims

1. Photographic support material, which contains at least on one side a coating, the binder component of which is made predominantly from unsaturated compounds and which has been hardened by energy-supplying radiation, characterized in that the coating mass, before hardening, contains at least one unsaturated monomeric, oligomeric or polymeric hydroxyfunctional substance and that the molar concentration of the hydroxy groups in the coating is equal to or greater than 2.

2. Photographic support material according to Claim 1, characterized in that the hydroxyfunctional substance contains at least one hydroxy group, which is situated at a C-atom in the ß position or y position to an ester or ether group.

3. Photographic support material according to Claim 1, characterized in that the hydroxyfunctional substance is a hydroxy alkyl ester of an unsaturated acid or an allyl ester of a hydroxy acid or a hydroxy alkyl allyl ether, each having at least one C = C double bond.

4. Photographic support material according to Claim 3, characterized in that the hydroxyfunctional substance is an ester of acrylic acid or of methacrylic acid of a bivalent or polyvalent alcohol.

5. Photographic support material according to Claim 3, characterized in that the hydroxyfunctional substance is an allyl ether of a bivalent or polyvalent alcohol.

6. Photographic support material according to Claim 3, characterized in that the hydroxyfunctional compound is an allyl ester of a hydroxy acid.

7. Photographic support material according to Claim 1, characterized in that the molar concentration of the hydroxy groups in the coating is equal to or greater than 2.5 and the hydroxyfunctional substance is an ester or ether.

8. Photographic support material according to Claim 7, characterized in that the hydroxy group is situated at a C-atom in the ß position or y position to the ester or ether group.

9. Photographic support material according to Claim 1 or 7, characterized in that the hydroxyfunctional substance is a derivative of glycol.

10. Photographic support material according to Claim 1 or 7, characterized in that the hydroxyfunctional substance is a derivative of glycerine.

11. Photographic support material according to Claim 1 or 7, characterized in that the hydroxyfunctional substance is a derivative of sorbitol or of pentaerythritol.

12. Photographic support material according to Claim 2 or 8, characterized in that the hydroxyfunctional substance is a doubly or multiply unsaturated substance.

13. Photographic support material according to Claim 2 or 8, characterized in that the hydroxyfunctional substance is a singly unsaturated compound and- at the same time at least one triply or multiply unsaturated compound is contained in the coating mass.

14. Photographic support material according to Claim 2 or 8, characterized in that the hydroxyfunctional substance is a mixture of singly and multiply unsaturated compounds.

15. Photographic support material according to Claim 1 or 7, characterized in that the coating mass contains white pigment and possibly also dye and/or colour pigment.

16. Photographic support material according to Claim 1 or 7, characterized in that the coating mass contains white pigment and possibly also dye and/or colour pigment and also optical brightener.

## Revendications

1. Matériau de support photographique, qui contient un revêtement sur au moins un côté, dont le composant liant est préparé principalement à partir de composés insaturés et est durci à l'aide d'un rayonnement énergétique, caractérisé en ce que la matière de revêtement contient, avant le durcissement, au moins une substance à fonction hydroxyle, insaturée, monomère, oligomère ou polymère, et que la molalité des groupes hydroxyle dudit revêtement est égale ou supérieure à 2.

2. Matériau de support photographique selon la revendication 1, caractérisé en ce que la substance à fonction hydroxyle contient au moins un groupe hydroxyle, qui se trouve sur un atome de carbone en position ß ou y par rapport à un groupe ester ou éther.

3. Matériau de support photographique selon la revendication 1, caractérisé en ce que la substance à fonction hydroxyle est un ester hydroxyalkylique d'un acide insaturé ou un ester allylique d'un hydro- xyacide ou un hydroxy-alkylallyléther, chacun ayant au moins une double liaison C= C.

4. Matériau de support photographique selon la revendication 3, caractérisé en ce que la substance à fonction hydroxyle est un ester de l'acide acrylique ou de l'acide méthacrylique et d'un bialcool ou polyalcool.

5. Matériau de support photographique selon la revendication 3, caractérisé en ce que la substance à fonction hydroxyle est un allyléther d'un bialcool ou polyalcool.

6. Matériau de support photographique selon la revendication 3, caractérisé en ce que le composé à fonction hydroxyle est un ester allylique d'un hydro- xyacide.

7. Matériau de support photographique selon la revendication 1, caractérisé en ce que la molalité des groupes hydroxyles dans le revêtement est supérieure ou égale à 2,5 et que la substance à fonction hydroxyle est un ester ou un éther.

8. Matériau de support photographique selon la revendication 7, caractérisé en ce que le groupe hydroxyle se trouve sur un atome de carbone en position p ou y par rapport au groupe ester ou éther.

9. Matériau de support photographique selon la revendication 1 ou 7, caractérisé en ce que la substance à fonction hydroxyle est un dérivé du glycol.

10. Matériau de support photographique selon la revendication 1 ou 7, caractérisé en ce que la substance à fonction hydroxyle est un dérivé du glycérol.

11. Matériau de support photographique selon la revendication 1 ou 7, caractérisé en ce que la substance à fonction hydroxyle est un dérivé du sorbitol ou du pentaérythritol.

12. Matériau de support photographique selon la revendication 2 ou 8, caractérisé en ce que la substance à fonction hydroxyle est un composé au moins deux fois insaturé.

13. Matériau de support photographique selon la revendication 2 ou 8, caractérisé en ce que la substance à fonction hydroxyle dans le revêtement est un mélange de composés à une insaturation et à au moins trois insaturations.

14. Matériau de support photographique selon la revendication 2 ou 8, caractérisé en ce que la substance à fonction hydroxyle dans le revêtement est un mélange de composés à une insaturation et de composés à au moins plusieurs insaturations.

15. Matériau de support photographique selon la revendication 1 ou 7, caractérisé en ce que la matière de revêtement contient un pigment blanc et éventuellement un colorant et/ou pigment coloré.

16. Matériau de support photographique selon la revendication 1 ou 7, caractérisé en ce que la matière de revêtement contient un pigment blanc et éventuellement un colorant et/ou un pigment coloré ainsi qu'un azurant optique.
